# EUROPÄISCHE PATENTSCHRIFT

(11) **EP 1 233 106 B1**
(45) Veröffentlichungstag und Bekanntmachung des Hinweises auf die Patenterteilung: **18.02.2004**
(21) Anmeldenummer: 02001228.2
(22) Anmeldetag: 22.09.1999
(51) Int. Cl.: D21H 21/48, B42D 15/10, G09F 3/00, B42D 223/00

(54) **Sicherheitspapier und andere Sicherheitsartikel**
Antifalsification paper and other antifalsification items
Papier de sécurité et autres articles de sécurité

(30) Priorität: 25.09.1998 CH 195898
(43) Veröffentlichungstag der Anmeldung: 21.08.2002
(62) Teilanmeldung aus: 99942696.8
(73) Patentinhaber: Landqart, 7207 Landquart-Fabriken (CH)
(72) Erfinder: Weder, Christoph, 8136 Gattikon (CH); Smith, Paul, 8006 Zürich (CH)
(74) Vertreter: Isler & Pedrazzini AG

(56) Entgegenhaltungen:
- WO-A-98/01817
- US-A- 5 284 364

## Beschreibung

### FELD DER ERFINDUNG

Die vorliegende Erfindung betrifft Sicherheitspapier und Sicherheitsartikel ganz allgemein also Artikel deren Fälschung durch ein oder mehrere Sicherheitselemente verhindert oder erschwert werden soll, wobei die Sicherheitselemente mindestens ein photolumineszierendes Segment mit linear polarisierter Photolumineszenz aufweisen. Die vorliegende Erfindung betrifft gleichermassen eine Methode zur Herstellung solcher Sicherheitsartikel sowie ein Verfahren zum Gebrauch derselben.

### HINTERGRUND DER ERFINDUNG

Es ist gemeinhin bekannt, dass für Sicherheitspapiere und Sicherheitsartikel ganz allgemein, zum Beispiel für Banknoten, Checks, Aktien, Obligationen, Ausweise. Pässe, Führerausweise. Eintrittskarten, Briefmarken und ähnliche Dokumente oder beispielsweise für Bankkarten, Kreditkarten und dergleichen Sicherheitselemente eingesetzt werden, welche den Zweck haben die Fälschung dieser Objekte durch Unberechtigte zu verhindern oder zu erschweren (R. van Renesse "Optical Document Security" (1997). Artech House, Boston). Gleichermassen werden solche Sicherheitselemente dazu verwendet um die Echtheit oder Gültigkeit von Objekten zu kennzeichnen oder, ganz allgemein, um die Identifikation von Objekten zu ermöglichen oder zu erleichtern.

Zum Beispiel ist die Verwendung von Sicherheitsfäden oder - Streifen, welche beispielsweise aus einem mit Metall beschichteten Kunststoff bestehen können, in Sicherheitspapieren, insbesondere für die Verwendung in Banknoten und ähnlichen Wertpapieren weit verbreitet. Wenn diese Sicherheitsfäden oder -Streifen beispielsweise in das Sicherheitspapier eingebettet werden und dieses anschliessend allenfalls bedruckt wird, können diese Sicherheitselemente nicht ohne weiteres erkannt werden wenn das Objekt in Reflexion betrachtet wird. Sie erscheinen aber als dunkler Schatten, wenn das Objekt durchleuchtet und damit in Transmission observiert wird. Insbesondere um die Fälschungssicherheit von Sicherheitsartikeln, beispielsweise von Sicherheitspapieren, zu gewährleisten sind in der letzten Zeit viele Vorschläge gemacht worden, Sicherheitselemente mit bestimmten Eigenschaften zu versehen, so dass nicht nur die Gegenwart von Sicherheitselementen an und für sich, sondern insbesondere auch das Vorhandensein spezieller Eigenschaften die Authentizität des gesicherten Objekts garantieren soll (US-A-4,897,300; US-A-5,118,349; US-A-5,314,739; US-A-5,388,862; US-A-5,465,301, DE-A 1,446,851; GB-A-1,095,286). Aus der DE-A 1,446,851 ist zum Beispiel ein Sicherheitsfaden bekannt geworden, welcher eine mehrfarbige Mikro-Bedruckung aufweist; die Druckfarbe kann dabei auch fluoreszierend sein. Die mit unterschiedlicher Farbe bedruckten Flächen sind bei diesem Faden so klein oder so nahe zusammen, dass sie vom blossen Auge nicht unterschieden werden können und dem Betrachter deshalb als einfarbiges Muster erscheinen. Die Mikro-Bedruckung und deren unterschiedlichen Farben können dagegen mit Hilfe einer Lupe oder eines Mikroskops erkannt werden. Ein ähnliches Sicherheitselement wird in GB-A-1,095,286 beschrieben, wobei die in jener vorbekannten Patentschrift beanspruchte Mikro-Bedruckung aus Zeichen und Mustern besteht. In der US-A-4,897,300 wird dagegen beispielsweise ein Sicherheitspapier beschrieben, in welchem mehrere Sicherheitsfäden eingebettet sind die mit verschiedenen, lumineszierenden Farbstoffen bedruckt sind. Letztere sind im unangeregten Zustand farblos oder papierfarbig und deshalb für den Betrachter nicht oder nur schlecht sichtbar. Durch Anregung, beispielsweise durch Bestrahlung mit ultraviolettem (UV) Licht, lumineszieren die Sicherheitsfäden die eine Grösse aufweisen, welche die Erkennung durch das blosse Auge ermöglicht. Zusätzlich ergeben sich durch das Überlappen verschiedenfarbiger Sicherheitsfäden charakteristische Mischfarben. Um die Sicherheit von Sicherheitspapieren, im speziellen Banknoten, weiter zu erhöhen, wird mithin ein Sicherheitsfaden oder -Streifen aus Kunststoff so in das Papier integriert, so dass "Fenster" in der Papieroberfläche den direkten Blick auf Teile der Oberfläche des Sicherheitselements freigeben, wie zum Beispiel in GB-A-1,552,853, GB-A-1,604,463 oder EP-A-0,059,056 beschrieben.

Es wird aber mithin als schwerwiegender Nachteil all dieser bekannten Sicherheitselemente angesehen, dass entweder die charakteristischen Authentizitätsmerkmale für einen Laien relativ schwer zu erkennen sind oder komplexe Geräte für die Erkennung nötig sind oder andererseits einfach erkennbare Authentizitätsmerkmale verhältnismässig einfach gefälscht werden können. Andererseits liegt es in der Nature der Sache. dass Sicherheitsartikel oft nach vergleichsweise kurzer Zeit gegen neuartige Produkte mit neuartigen Sicherheitselementen ausgetauscht werden, insbesondere um Fälschungen und anderen Missbrauch zu erschweren. Es besteht daher ein dringendes Bedürfnis nach neuartigen, sicheren und einfach erkennbaren Sicherheitselementen für Sicherheitspapiere und für Sicherheitsartikel ganz allgemein.

Eine in dieser Hinsicht interessante Lösung ist bereits in der WO-A-98 01817 beschrieben. Dort werden als Sicherheitselemente für Sicherheitsobjekte Photolumineszenz-Polarisatoren eingesetzt, bei welchen das emittierte Lumineszenzlicht linear polarisiert ist. Wird dieses Licht durch einen Polarisator hindurch betrachtet und dieser gedreht, ergibt sich für den Betrachter ein Hell-Dunkel-Effekt auf Grund des durch den Polarisator je nach Drehstellung entweder durchgelassenen oder nicht durchgelassenen Lumineszenzlichtes. Die US-A-5,284,364 setzt zwar auch Polarisatoren für Sicherheitszwecke ein, doch sind dies "gewöhnliche" Polarisatoren wie z.B. λ/2-Plättchen und keine Photolumineszenz-Polarisatoren.

Es ist eine Aufgabe der vorliegenden Erfindung, die erwähnten Nachteile der vorbekannten Sicherheitselemente zu beheben und Sicherheitspapiere und andere Sicherheitsartikel der eingangs genannten Art zu schaffen, welche sich durch sichere und einfach erkennbare Sicherheitselemente auszeichnen. Es ist eine weitere Aufgabe der vorliegenden Erfindung, Sicherheitspapier und andere Sicherheitsartikel zu schaffen, deren Identifikation durch solche Sicherheitselemente ermöglicht oder erleichtert wird oder deren Echtheit oder Gültigkeit durch solche Sicherheitselemente gekennzeichnet ist. Weitere Aufgaben der vorliegenden Erfindung sind die Entwicklung einer Methode zur Herstellung dieser Sicherheitsartikel sowie die Verwendung derselben. Die Lösung dieser Aufgaben ist in den unabhängigen Ansprüchen gekennzeichnet.

### DEFINITIONEN

Die Bezeichnung Sicherheitselement bezieht sich auf ein, zum Beispiel, geformtes Objekt welches verschiedenste Formen aufweisen kann, zum Beispiel, aber nicht nur, Faser, Faden, Stab, Film, Blatt, Schicht, Band, Platte, Scheibe, Schnipsel und/oder Kombinationen daraus. Das Sicherheitselement kann homogen und kontinuierlich sein und kann strukturiert oder gemustert sein und kann mehrere individuelle Elemente, Zonen oder Pixel enthalten.

Die Bezeichnung *Sicherheitsartikel* bezieht sich auf Objekte deren Fälschung durch ein oder mehrere Sicherheitselemente verhindert oder erschwert werden soll oder deren Echtheit oder Gültigkeit durch ein oder mehrere Sicherheitselemente gekennzeichtet werden soll oder die durch ein oder mehrere Sicherheitselemente identifiziert werden sollen, zum Beispiel, aber nicht nur. Banknoten, Checks, Aktien, Obligationen, Ausweise, Pässe, Führerausweise, Eintrittskarten, Briefmarken, Bankkarten, Kreditkarten. Die Bezeichnung *Sicherheitspapier* bezieht sich auf Sicherheitsartikel die im wesentlichen aus Papier bestehen.

Um die Funktionsweise und Eigenschaften von Segmenten, Sicherheitselementen, Sicherheitsartikeln und die Bedingungen von Experimenten zu beschreiben, werden die folgenden, üblichen Definitionen verschiedener Achsen benutzt:
Die *polare Achse* eines linearen Polarisators oder Analysators ist die Richtung des elektrischen Feldvektors des Lichts, welches durch den Polarisator oder Analysators transmittiert wird. Die *Polarisationsachse* eines Segments oder - wenn singemäss anwendbar - Sicherheitselements odes eines anderen Objekts ist die Richtung des elektrischen Feldvektors des Lichts, welches vom entsprechenden Segment, Sicherheitselement oder anderen Objekt emittiert oder absorbiert wird.

Als Segment wird in dieser Schrift ein Teil eines Objektes, insbesondere eines Sicherheitselements, bezeichnet, an welchem der charakteristische Polarisationsgrad und die Polarisationsachse für die Emission und die Absorption in adäquater Weise bestimmt werden können.

In dieser Schrift wird der Polarisationsgrad für die Emission durch durch das *Dichroische Verhältnis in Emission* ausgedrückt. Das Dichroische Verhältnis in Emission ist definiert als das Verhältnis der integrierten Photolumineszenz Emissionsspektren gemessen, bei unpolarisierter Anregung, durch einen linearen Polarisator dessen polare Achse parallel und senkrecht zur Polarisationsachse des untersuchten Segments angeordnet ist.

In dieser Schrift wird der Polarisationsgrad für die Absorption durch das *Dichroische Verhältnis in Absorption* ausgedrückt. Das Dichroische Verhältnis in Absorption ist definiert als das Verhältnis der Absorptionen gemessen bei der Anregungswellenlänge durch einen linearen Polarisator (Analysator) dessen polare Achse parallel und senkrecht zur Polarisationsachse des untersuchten Segments angeordnet ist.

In dieser Schrift ist die *Anregungswellenlänge* definiert als die Wellenlänge die zur optischen Anregung zur Photolumineszenz des Sicherheitselements respektive dessen photolumineszenten Segmenten benützt wird. Die Begriffe *Absorption* und *Emission* beziehen sich auf Optische Prozesse.

### BESCHREIBUNG DER FIGUREN

### Figur 1:

Dichroische Eigenschaften eines Films aus 2 Gew.-% EHO-OPPE/UHMW-PE mit einer Verstreckrate von 80 (in den nachstehenden Beispielen als Material A bezeichnet). Oben: Polarisierte Absorptionsspektren, aufgenommen für einfallendes Licht welches parallel (ausgezogene Linie) und senkrecht (gestrichelte Linie) zur Polarisationsachse des Films polarisiert ist. Unten: Polarisierte Emissionsspektren unter isotroper Anregung bei 365 nm, gemessen durch einen Polarisator (Analysator) mit seiner polaren Achse parallel (ausgezogene Linie) und senkrecht (gestrichelte Linie) zur Polarisationsachse des Films polarisiert.

### Figur 2:

Grafische Darstellung des Dichroischen Verhältnisses in Absorption und des Dichroischen Verhältnisses in Emission für eine Reihe von vorbekannten, zum Teil für die Verwendung in Sicherheitselementen gemäss der vorliegenden Erfindung geeigneten photolumineszenten Materialien mit linear polarisierter Emission, als Funktion der Verstreckrate (in der Grafik wiedergegeben), Zusammensetzung und chemischer Struktur des lumineszierenden Farbstoffs.

### Figur 3:

Vereinfachte graphische Darstellung von Sicherheitsartikeln gemäss der vorliegenden Erfindung.

### DETAILLIERTE BESCHREIBUNG DER ERFINDUNG

Die vorliegende Erfindung basiert auf unserer überraschenden Entdeckung, dass sich aus photolumineszenten Materialien welche durch eine linear polarisierte Photolumineszenz mit einem dichroischen Verhältnis in der Emission von 5 oder mehr gekennzeichnet sind und sich in eine erfindungsgemässe Form bringen lassen, Sicherheitselemente fabriziert werden können, welche zur Herstellung von Sicherheitspapieren sowie Sicherheitsartikeln ganz allgemein verwendet werden können. Insbesondere haben wir entdeckt, dass sich die erfindungsgemässen Sicherheitspapiere und Sicherheitsartikel ganz allgemein durch grosse Fälschungssicherheit und einfach erkennbare Authentizitätsmerkmale auszeichnen.

Die Tatsache, dass gewisse lumineszierende Materialien ein linear polarisiertes Absorptions- und Emissionsverhalten zeigen ist als solches an und für sich schon lange bekannt; diese Effekte wurde zunächst in anorganischen Kristallen (E. Lommel, Ann. d. Physik und Chemie, Vol. 8. pp. 634-640 (1879))) und später in orientierten Filmen von Mischungen aus duktilen Polymeren und lumineszierenden Farbstoffen beobachtet (A. Jablonski, Acta Phys. Polon., Vol. A 14, pp. 421-434 (1934)). Seither sind unzählige Materialien beschrieben worden, welche sich durch linear polarisierte Absorption und Emission auszeichnen (J. Michl et al. "Spectroscopy with polarized light" (1986). VCH Publishers, New York) zum Beispiel, orientierte Mischungen duktiler Polymere und oligomerer, photolumineszenter Materialien mit significant uniaxialer Komponente (M. Hennecke et al., Macromolecules, Vol. 26, pp. 3411-3418 (1993)), orientierte, photolumineszente Polymere (P. Dyreklev et al., Adv. Mat., Vol. 7, pp. 43-45 (1995)) oder Mischungen photolumineszenter und duktiler Polymere (US -A-5,204,038; T. W. Hagler et al., Polymer Comm., Vol. 32, pp. 339-342 (1991); Ch. Weder et al., Adv. Mat., Vol. 9, pp. 1035-1039 (1997)), flüssigkristalline Systeme (N. S. Sariciftci et al., Adv. Mater., Vol. 8, p. 651 (1996); G. Lüssem et al., Adv. Mater., Vol. 7, p. 923 (1995)) oder orientierte, photolumineszente Materialien, welche auf orientierenden Substraten gewachsen sind (K. Pichler et al., Synth. Met.. Vol. 55-57, p. 454 (1993); N. Tanigaki et al., Mol. Cryst. Liq. Cryst., Vol. 267, p. 335 (1995); G. Lüssem et al., Liq. Cryst., Vol. 21, p. 903 (1996); R. Gill et al., Adv. Mater. Vol. 9, pp. 331-334 (1997)). Erst vor kurzem sind auch photolumineszente Materialien beschrieben worden, welche ein im wesentlichen unpolarisiertes Absorptionsverhalten, aber eine linear polarisierte Emission aufweisen (C. Weder et al., Nature, Vol. 392, p. 261; EP 0933655A1). Gleichermassen können auch photolumineszente Materialien erhalten werden, welche eine linear polarisierte Absorption und eine im wesentlichen unpolarisierte Emission aufweisen EP-A-889350; EP-A-933655.

Gemäss der vorliegenden Erfindung können solche Materialien in eine geeignete Form gebracht und zur Herstellung von Sicherheitselementen verwendet werden, aus denen sich Sicherheitspapiere und Sicherheitsartikel fabrizieren lassen. Das Sicherheitselement kann dabei verschiedenste Formen haben, zum Beispiel, aber nicht nur, Faser, Faden, Stab, Film, Blatt, Schicht, Band, Platte, Scheibe, Schnipsel und/oder Kombinationen daraus. Weiter können auch Sicherheitselemente in komplexeren Formen, zum Beispiel, aber nicht nur, Logos, Buchstaben, Zeichen, Zahlen etc. verwendet werden. Weiter kann auch, zum Beispiel, die Oberfläche des Sicherheitselements strukturiert werden, zum Beispiel durch Bedrucken oder Prägen. Wesentliches Merkmal der Sicherheitsartikel gemäss der vorliegenden Erfindung ist die Tatsache dass das Sicherheitselement mindestens ein photolumineszierendes Segment aufweist welches durch eine linear polarisierte Photolumineszenz ggf mit linear polarisierter Absorption gekennzeichet ist, wobei das Segment ein dichroisches verhältnis von 5 oder mehr in der Emission aufweist.

Im Falle von photolumineszierenden Segmenten kann es von Vorteil sein, wenn die Anregung nicht oder nur geringfügig durch normales Tageslicht erfolgt, sondern, gemäss einer bevorzugten Ausführungsvariante der vorliegenden Erfindung, eine zusätzliche Lichtquelle, beispielsweise im UV Bereich nötig ist um die Photolumineszenz sichtbar zu machen. Die linear polarisierte Photolumineszenz solcher Segmente, führt dazu, dass das emittierte Licht von einem externen Polarisator (Analysator) je nach Orientierung der polaren Achse des Polarisators (Analysators) und der. Polarisationsachse des Segments unterschiedlich stark absorbiert wird, was zum Beispiel bei der Betrachtung durch das blosse Auge (und natürlich durch den Polarisator) zu einem starken hell/dunkel Kontrast führen kann. Natürlich kann dieser Effekt auch mit geeigneten Sensoren detektiert werden. Gleichermassen führt die linear polarisierte Absorption solcher Segmente dazu, dass linear polarisiertes Anregungslicht, welches beispielsweise durch eine externe Lichtquelle in Verbindung mit einem linearen Polarisator erzeugt werden kann, vom Segment je nach Orientierung der Polarisationsachse des Segments und der Polarisationsrichtung des Anregungslichts, unterschiedlich stark absorbiert wird, was bei der Betrachtung durch das blosse Auge zu einem starken hell/dunkel Kontrast führen kann. Als Segment wird in dieser Schrift ein Teil eines Objektes, insbesondere eines Sicherheitselements, bezeichnet, an welchem der charakteristische Polarisationsgrad für die Emission und die Absorption in adäquater Weise bestimmt werden können. Es ist für den Fachmann offensichtlich, dass die Form und Grösse dieser Segmente dabei von Fall zu Fall verschieden sein kann und die Polarisationsmessungen mit unterschiedlichsten experimentellen Anordnungen, beispielsweise konventionellen Spektrometern, mikroskopischen Methoden etc.) erfolgen können. Wird als Sicherheitselement zum Beispiel ein uniaxial orientierer Film der Dimensionen 5 cm x 5 cm x 2 µm aus Material A (siehe Beispiel A) verwendet, kann gegebenenfalls der gesamte Film als ein Segment betrachtet werden, wenn die Messung des Polarisationsgrades im wesentlichen an beliebiger Stelle erfolgen kann und daraus im Rahmen der Mess- und Produktionsgenauigkeit im wesentlichen vergleichbare Resultate bezüglich Polarisationsgrad aber auch Polarisationsachse erhalten werden. Im Gegenteil muss, zum Beispiel, eine zu einem Kreis geformte Faser mit einem Durchmesser von 0.5 mm und einer Länge von 20 cm aus demselben Material als Kombination vieler Segmente betrachtet werden, da die aus Polarisationsmessungen bestimmte Polarisationsachse in diesem Falle eine starke Ortsabhängigkeit aufweist. Selbstverständlich zeigt auch dieses Element optische Effekte, analog zu den oben beschriebenen und im Sinne dieser Erfindung, welche durch eine Kombination einzelner Segmente beschrieben werden können.

Die Sicherheitselemente in Sicherheitsartikeln gemäss der vorliegenden Erfindung beinhalten in geeigneter Art und Weise einen lumineszierenden Farbstoff oder mehrere lumineszierende Farbstoffe welche die Polarisationseigenschaften gemäss der vorliegenden Erfindung hervorrufen. Geeignete lumineszierendene Farbstoffe sind zum Beispiel in den EP-A-0933655 und EP-A-0889350 und den in diesen Patentanmeldungen zitierten Publikationen und Patenten zu finden. Wie durch die nachfolgenden Experimente ersichtlich wird, sind beispielsweise gewisse Oligomere und Polymere, so wie zum Beispiel Poly(2,5-dialkoxy-*p*-phenylen ethynylen) Derivate, wie EHO-OPPE und O-PPE oder Poly(*p*-phenylen vinylen) Derivate, wie (Poly(2-methoxy-5-[2'-ethyl-hexyloxy]-*p*-phenylen vinylen] (MEH-PPV) sehr nützlich für bevorzugte Ausführungsvarianten der vorliegenden Erfindung:

Geeignete Methoden für die Herstellung von Sicherheitselementen zur Verwendung gemäss der vorliegenden Erfindung sind zum Beispiel in den EP-A-0933655 und EP-A-0889350 und den in diesen Patentanmeldungen zitierten Publikationen und Patenten zu finden. Wie durch die nachfolgenden Experimente ersichtlich wird, können die Sicherheitselemente, respektive Segmente solcher Sicherheitselemente, zur Verwendung in Sicherheitsartikeln gemäss der vorliegenden Erfindung beispielsweise durch die anisotrope Deformation von duktilen Mischungen hergestellt werden.

Für den Fachmann ist leicht ersichtlicht, dass es für die Sicherheitspapiere und anderen Sicherheitsartikel gemäss der vorliegenden Erfindung unzählige Ausführungsbeispiele gibt. Ja, die Idee der vorliegenden Erfindung lässt sich grundsätzlich, aber nicht nur, auf alle vorbekannten Sicherheitsartikel und Sicherheitspapiere übertragen, welche mindestens ein Sicherheitselement aufweisen dass mit demjenigen der vorliegenden Erfindung, abgesehen natürlich von der linear polarisierten Photolumineszenz, Absorption oder beidem, vergleichbar ist. Zum Beispiel lassen sich gemäss einer bevorzugten Ausführungsvariante der vorliegenden Erfindung, Sicherheitspapiere herstellen, bei denen ein oder mehrere photolumineszierende Sicherheitsfäden oder -Streifen mit Eigenschaften gemäss der vorliegenden Erfindung eingebettet werden. Falls mehrere solcher Sicherheitsfäden oder -Streifen verwendet werden, können diese, gemäss einer bevorzugten Ausführungsvariante der vorliegenden Erfindung, auch unterschiedliche Emissionsfarben aufweisen und in bestimmten Mustern, zum Beispiel in einer speziellen Anordnung der Polarisationsachsen, eingefügt werden. In analoger Weise können die Sicherheitselemente auch auf ein Substrat, zum Beispiel aus Papier oder Kunststoff, aufgebracht werden, beispielsweise durch Laminieren. In einer anderen bevorzugten Ausführungsvariante gemäss der vorliegenden Erfindung, werden die Sicherheitselemente in Form von Fasern, in das Substrat eingebracht oder auf das Substrat aufgebrächt. Auch in dieser Ausführungsvariante kann die Verwendung von Sicherheitselementen mit unterschiedliche Emissionsfarben vorteilhaft sein und die Fasern können verschiedenste Formen aufweisen, zum Beispiel können gestreckte oder gekrümmte Fasern verwendet werden, welche gemäss der vorliegenden Erfindung zu unterschiedlichen optischen Effekten führen können.

Die Erfindung wird anschliessend anhand von einigen Beispielen erläutert.

### Beispiel A. (Ausserhalb der Erfindung)

### Herstellung von geeigneten lumineszierenden Farbstoffen.

Die obengenanten Polymere EHO-OPPE, O-OPPE und MEH-PPV wurden anhand der Vorschriften von Ch. Weder (Macromolecules, (1996) Vol. 29, p. 5157), D. Steiger (Macromol. Rapid Commun., (1997) Vol. 18, p. 643) und US-A-5,204,038 hergestellt. Zwei verschiedene EHO-OPPE-Proben mit zahlenmittleren Molekulargewichten, Mₙ, von 10,000 gmol⁻¹ und 84,000 gmol⁻¹ (HMW-EHO-OPPE), wurden verwendet, O-OPPE hatte ein Mₙ, von 10,000 gmol⁻¹ und MEH-PPV hatte ein gewichtsmittleres Molekulargewicht, M_{w}, von ungefähr 450,000 gmol⁻¹.

### Weitere verwendete Materialien.

Ultrahochmolekulares Polyethylen (UHMW-PE, Hostalen Gur 412, gewichtsmittleres Molekulargewicht ∼ 4·10⁶ gmol⁻¹, Hoechst AG) wurde als Träger Polymer verwendet. Xylol (puriss. p.a., Fluka AG) wurde als Lösungsmittel verwendet.

### Charakterisierung der Sicherheitselemente, Segmente und Materialien für Sicherheitselemente.

Das anisotrope photophysikalische Verhalten der Sicherheitselemente, Segmente und Materialien für Sicherheitselemente wurde, wie detailliert in unserer EP-A-0 933 655 beschrieben, durch polarisierte Photolumineszenz- und UV/Vis-Spektroskopie bestimmt.

### Herstellung von geeigneten photolumineszenten Materialien mit linear polarisierter Emission und linear polarisierter Absorption.

Photolumineszente Materialien mit 1 oder 2 Gew.-% EHO-OPPE mit Mₙ von 10,000 gmol⁻¹ als lumineszierender Farbstoff und UHMW-PE als Träger-Polymer wurden wie vorbeschrieben hergestellt (Ch. Weder et al., Adv. Mat., Vol. 9, pp. 1035-1039 (1997)) indem eine Lösung welche den lumineszierenden Farbstoff (5 oder 10 mg) und UHMW-PE (0.5 g) in Xylol (50 g) enthielt in eine Petrischale von 11 cm Durchmesser gegossen wurde. Die resultiereden Gele wurden unter Umgebungsbedingungen für 24 Stunden getrocknet und es resultierten unorientierte EHO-OPPE/UHMW-PE Filme mit einer Dicke von etwa 70 µm. Diese Filme wurden bei Temperaturen von 90 - 120 °C auf verschiedene Verstreckungsraten (λ = Länge des verstreckten Films/ursprüngliche Länge des Films) zwischen 10 und 80 verstreckt. Die resultierenden Filme hatten eine Dicke zwischen 1 und ungefähr 10 µm.

Dieses Experiment wurde mit EHO-OPPE mit Mₙ von 84,000 gmol⁻¹, O-OPPE mit Mₙ von 10,000 gmol⁻¹ und MEH-PPV mit M_{w} von 450,000 gmol⁻¹ wiederholt.

Die stark verstreckten Proben aus diesem Beispiel weisen eine stark polarisierte Absorption und eine stark polarisierte Emission auf, wie Figur 1 für einen Film aus 2 Gew.-% EHO-OPPE mit einer Verstreckrate von 80 zeigt. Dieses spezielle Material (in den nachstehenden Beispielen als Material A bezeichnet) weist (gemessen bei einer Anregungswellenlänge von 485 nm) ein Dichroisches Verhältnis in Absorption von 57, ein Dichroisches Verhältnis in Emission von 27 und eine gelbgrüne Emissionsfarbe auf. Ein analoger Film aus 1 Gew.-% MEH-PPV mit einer Verstreckrate von 80 (in den nachstehenden Beispielen als Material B bezeichnet) weist dagegen (gemessen bei einer Anregungswellenlänge von 510 nm) ein Dichroisches Verhältnis in Absorption von 21, ein Dichroisches Verhältnis in Emission von 27 und eine orangerote Emissionsfarbe auf Der Einfluss von Verstreckrate, Struktur des lumineszierenden Farbstoffs, Zusammensetzung des Materials und Anregungswellenlänge auf die dichroischen Absorptions und - Emisionseigenschaften sind in Figur 2 zusammengefasst. Dieses Beispiel zeigt also exemplarisch, wie geeignete photolumineszente Materialien mit linear polarisierter Emission und linear polarisierter Absorption werden können, aus denen sich Sicherheitselemente, respektive Segmente solcher Sicherheitselemente, zur Verwendung in Sicherheitsartikeln gemäss der vorliegenden Erfindung herstellen lassen.

### Beispiel 1.

Ein Sicherheitspapier wurde hergestellt, indem ein Streifen von 1 mm Breite und einer Dicke von etwa 2 µm aus Material A (**2**) in ein Papier (**1**) mit den Dimensionen 17 cm x 7 cm eingebettet wurde, derart dass die Polarisationsachse des Streifens parallel zu den kurzen Seiten des Papiers orientiert war (Figur 3a). Das Papier (**1**) wurde bedruckt (**3**) und der Streifen (**2**) war weder bei normalem Tageslicht noch bei normaler Raumbeleuchtung weder in Reflexion noch in Transmission von blossem Auge gut zu erkennen. Hingegen konnte die grüngelbe Photolumineszenz des Streifens (**2**) sofort von blossem Auge erkannt werden, wenn das Sicherheitspapier mit einer UV-Lampe (Bioblock, VL-4LC, 4 Watt) bestrahlt wurde. Wurde das Sicherheitspapier unter dieser Bestrahlung durch einem externen linearen Polarisator (Polaroid HN32) betrachtet und dieser so gedreht, dass seine polare Achse entweder parallel oder senkrecht zur kurzen Seite des Papiers (**1**) orientiert war, war durch das blosse Auge ein starker hell/dunkel Kontrast in der Photolumineszenz des Streifen (**2**) zu erkennen. Ein analoger Effekt war zu erhalten, wenn das Licht der UV Lampe mit einem Polarisator (Polaroid HNP-B) polarisiert wurde und dieser so gedreht wurde, dass seine polare Achse entweder parallel oder senkrecht zur kurzen Seite des Papiers (1) orientiert war.

### Beispiel 2.

Beispiel 1 wurde wiederholt aber zusätzlich wurde ein zweiter Streifen von 1 mm Breite und einer Dicke von etwa 2 µm aus Material B (**4**) in das Papier (**1**) eingebettet, derart dass die Polarisationsachse dieses Streifens (**4**) parallel zu den langen Seiten des Papiers (**1**) orientiert war (Figur 3b). Das Papier (**1**) wurde bedruckt (**3**) und die Streifen (**2** und **4**) waren weder bei normalem Tageslicht noch bei normaler Raumbeleuchtung weder in Reflexion noch in Transmission von blossem Auge gut zu erkennen. Hingegen konnten die grüngelbe und die orangerote Photolumineszenz der beiden Streifen (**2** und **4**) sofort von blossem Auge erkannt werden, wenn das Sicherheitspapier mit einer UV-Lampe (Bioblock, VL-4LC, 4 Watt) bestrahlt wurde. Wurde das Sicherheitspapier unter dieser Bestrahlung durch einem externen linearen Polarisator (Polaroid HN32), betrachtet und dieser so gedreht, dass seine polare Achse entweder parallel oder senkrecht zur kurzen Seite des Papiers (**1**) orientiert war, war durch das blosse Auge ein starker hell/dunkel Kontrast in der Photolumineszenz der beiden Streifen (**2** und **4**) zu erkennen und im wesentlichen entweder die Photolumineszenz gelbgrünen (**2**) oder des orangeroten (**4**) Streifen sichtbar. Ein analoger Effekt war zu erhalten, wenn das Licht der UV Lampe mit einem Polarisator (Polaroid HNP-B) polarisiert wurde und und dieser so gedreht wurde, dass seine polare Achse entweder parallel oder senkrecht zur kurzen Seite des Papiers (**1**) orientiert war.

### Beispiel 3.

Beispiel 1 wurde wiederholt aber anstelle des Streifen wurden Fasern von einem Durchmesser zwischen etwa 30 und 400 µm und einer Länge zwischen etwa 1 und 10 mm aus Material A (**5**) in das Papier (**1**) eingebettet (Figur 3c). Das Papier (**1**) wurde bedruckt (**3**) und die Fasern (**5**) waren weder bei normalem Tageslicht noch bei normaler Raumbeleuchtung weder in Reflexion noch in Transmission von blossem Auge gut zu erkennen. Hingegen konnte die grüngelbe Photolumineszenz der Fasern sofort von blossem Auge erkannt werden, wenn das Sicherheitspapier mit einer UV-Lampe (Bioblock, VL-4LC, 4 Watt) bestrahlt wurde. Wurde das Sicherheitspapier unter dieser Bestrahlung durch einem externen linearen Polarisator (Polaroid HN32), betrachtet und dieser gedreht, so war für jede einzelne Faser (**5**) ein starker hell/dunkel Kontrast in der Photolumineszenz zu erkennen. Ein analoger Effekt war zu erhalten, wenn das Licht der UV Lampe mit einem Polarisator (Polaroid HNP-B) polarisiert wurde und und dieser gedreht wurde.

### Beispiel 4.

Eine Sicherheitskarte wurde hergestellt, indem ein 0.5 mm breiter und etwa 2 µm dicker Streifen aus Material A (**7**) auf eine undurchsichtige Karte (**6**) aus gelb gefärbtem PVC mit den Dimensionen 8 cm x 5 cm laminiert wurde, derart dass die Polarisationsachse des Streifens (**7**) parallel zu den kurzen Seiten der Karte (**6**) orientiert war (Figur 3d). Der Streifen (**7**) war weder bei normalem Tageslicht noch bei normaler Raumbeleuchtung von blossem Auge gut zu erkennen. Hingegen konnte die grüngelbe Photolumineszenz des Streifens (**7**) sofort von blossem Auge erkannt werden, wenn die Karte mit einer UV-Lampe (Bioblock, VL-4LC, 4 Watt) bestrahlt wurde. Wurde die Karte (**6**) unter dieser Bestrahlung durch einem externen linearen Polarisator betrachtet und dieser so gedreht, dass seine polare Achse entweder parallel oder senkrecht zur kurzen Seite der Karte (**6**) orientiert war, war durch das blosse Auge ein starker hell/dunkel Kontrast in der Photolumineszenz des Streifens (**7**) zu erkennen.

### Beispiel 5.

Beispiel 4 wurde wiederholt aber anstelle undurchsichtigen Karte (**6**) aus gelb gefärbtem PVC wurde eine transparente Karte aus Polycarbonat (**8**) verwendet und zusätzlich wurde ein zweiter 0.5 mm breiter und etwa 2 µm dicker Streifen aus Material B (**9**) auflaminiert, derart dass die Polarisationsachse dieses zweiten Streifens (**9**) parallel zu den langen Seiten der Karte (**8**) orientiert war (Figur 3e). Die grüngelbe und die orangerote Photolumineszenz der beiden Streifen (**7** und **9**) sofort von blossem Auge erkannt werden, wenn die Karte (**8**) mit einer UV-Lampe (Bioblock, VL-4LC, 4 Watt) bestrahlt wurde. Wurde die Karte (**8**) unter dieser Bestrahlung durch einem externen linearen Polarisator (Polaroid HN32), betrachtet und dieser so gedreht, dass seine polare Achse entweder parallel oder senkrecht zur kurzen Seite der Karte (**8**) orientiert war, war durch das blosse Auge ein starker hell/dunkel Kontrast in der Photolumineszenz der beiden Streifen (**7** und **9**) zu erkennen und im wesentlichen entweder die Photolumineszenz gelbgrünen (**7**) oder des orangeroten (**9**) Streifen sichtbar. Ein analoger Effekt war zu erhalten, wenn das Licht der UV Lampe mit einem Polarisator (Polaroid HNP-B) polarisiert wurde und und dieser so gedreht wurde, dass seine polare Achse entweder parallel oder senkrecht zur kurzen Seite der Karte (**8**) orientiert war.

## Patentansprüche

1. Sicherheitsartikel mit mindestens einem Sicherheitselement, welches mindestens ein photolumineszierendes Segment mit linear polarisierter Photolumineszenz aufweist, **dadurch gekennzeichnet, dass** das Segment ein dichroisches Verhältnis von 5 oder mehr in der Emission aufweist.

2. Sicherheitsartikel nach Anspruch 1, **dadurch gekennzeichnet, dass** dieses Segment ein Dichroisches Verhältnis von 10 oder mehr in Emission aufweist.

3. Sicherheitsartikel nach einem der vorhergehenden Ansprüche, **dadurch gekennzeichnet, dass** das Segment eine linear polarisierte Absorption aufweist.

4. Sicherheitsartikel nach einem der Ansprüche 1 bis 3, **dadurch gekennzeichnet, dass** das Sicherheitselement in einer Form aus der Gruppe Faser, Faden, Stab, Film, Blatt, Schicht, Band, Platte, Scheibe, Schnipsel und/oder Kombinationen daraus vorliegt.

5. Sicherheitsartikel nach einem der Ansprüche 1 bis 4, **dadurch gekennzeichnet, dass** dieser, abgesehen vom Sicherheitselement, massgeblich aus Papier besteht.

6. Sicherheitsartikel nach einem der Ansprüche 1 bis 4, **dadurch gekennzeichnet, dass** dieser, abgesehen vom Sicherheitselement, ein oder mehrere synthetische Polymere enthält.

7. Sicherheitsartikel nach einem der Ansprüche 1 bis 6, **dadurch gekennzeichnet dass** das Sicherheitselement durch Bestrahlung mit elektromagnetischer Strahlung einer Wellenlänge zwischen 200 und 400 nm zur Lumineszenz angeregt werden kann.

8. Sicherheitsartikel nach Ansprüchen 1 bis 7, **dadurch gekennzeichnet, dass** das Sicherheitselement mindestens ein Träger-Polymer und einen lumineszierenden Farbstoff umfasst.

9. Sicherheitsartikel nach Ansprüchen 1 bis 8, **dadurch gekennzeichnet, dass** der lumineszierende Farbstoff ein mindestens teilweise konjugiertes Polymer ist.

10. Sicherheitsartikel nach Ansprüchen 1 bis 9, **dadurch gekennzeichnet, dass** der lumineszierende Farbstoff ein Poly(p-phenylen ethynylen) Derivat ist.

11. Verwendung des Sicherheitsartikels nach Ansprüchen 1 bis 10 für Objekte deren Fälschung erschwert oder verunmöglicht werden soll.

12. Verwendung des Sicherheitsartikets nach Ansprüchen 1 bis 10 für Objekte deren Echtheit und/oder Gültigkeit gekennzeichtet werden soll.

13. Verwendung des Sicherheitsartikels nach Ansprüchen 1 bis 10 für Objekte deren Identifizierung ermöglicht und/oder vereinfacht werden soll.

14. Verwendung des Sicherheitsartikels nach Ansprüchen 1 bis 10 für ein Objekt aus der Gruppe Banknoten, Checks, Aktien, Obligationen, Ausweise, Pässe, Führerausweise, Eintrittskarten, Briefmarken, Bankkarten, Kreditkarten.

15. Verfahren zur Herstellung von Sicherheitsartikeln nach den Ansprüchen 1 - 10, bei welchem ein Objekt mit einem Sicherheitselement versehen wird, welches mindestens ein photolumineszierendes Segment mit linear polarisierter Photolumineszenz aufweist, **dadurch gekennzeichnet, dass** das Segment ein dichroisches Verhältnis von 5 oder mehr in der Emission aufweist.

16. Verfahren zur Herstellung von Sicherheitsartikeln nach Anspruch 15, **dadurch gekennzeichnet, dass** das Segment eine linear polarisierte Absorption aufweist.

## Claims

1. A security item comprising at least one security element having at least one photoluminescent segment with a linearly polarized photoluminescence, **characterised in that** the segment has a dichroic ratio of 5 or more in emission.

2. The security item according to Claim 1, **characterized in that** this segment has a dichroic ratio of 10 or more in emission.

3. The security item according to one of the preceding Claims, **characterized in that** the segment shows linearly polarized absorption.

4. The security item according to one of the Claims 1 to 3, **characterized in that** the security element is in a form selected from the group consisting of fibers, threads, strips, films, sheets, layers, tapes, plates, disks, chips and/or combinations thereof.

5. The security item according to one of the Claims 1 to 4, **characterized in that**, apart from the security element, it consists substantially of paper.

6. The security item according to one of the Claims 1 to 4, **characterized in that** apart from the security element, it contains one or more synthetic polymers.

7. The security item according to one of the Claims 1 to 6, **characterized in that** the security element can be excited to luminescence by irradiation with electromagnetic radiation at a wavelength between 200 and 400 nm.

8. The security item according to one of the Claims 1 to 7, **characterized in that** the security element includes at least one carrier polymer and one luminescent dye.

9. The security item according to one of the Claims 1 to 8, **characterized in that** the luminescent dye is an at least partially conjugated polymer.

10. The security item according to one of the Claims 1 to 9, **characterized in that** the luminescent dye is a poly-(p-phenylene-ethynylene) derivative.

11. The use of the security item according to one of the Claims 1 to 10 for objects whose counterfeiting is to be made difficult or impossible.

12. The use of the security item according to one of the Claims 1 to 10 for objects whose authenticity and/or validity is to be identified.

13. The use of the security item according to one of the Claims 1 to 10 for objects whose identification is to be permitted and/or simplified.

14. The use of the security item according to one of the Claims 1 to 10 for an object from the group consisting of bank notes, checks, stocks and bonds, identification cards, passports, driver's licenses, admission tickets, stamps, bank cards, and credit cards.

15. A method of producing security items according to one of the Claims 1 to 10, which comprises an object being provided with a security element which contains at least one photoluminescent segment with linearly polarised photoluminescence, **characterised in that** the segment has a dichroic ratio of 5 or more in emission.

16. A method of producing security items according to Claim 15, **characterized in that** the segment shows linearly polarized absorption.

## Revendications

1. Article de sécurité comprenant au moins un élément de sécurité, lequel présente au moins un segment photoluminescent avec une photoluminescence polarisée linéairement, **caractérisé en ce que** le segment présente un rapport dichroique de 5 ou plus dans l'émission.

2. Article de sécurité selon la revendication 1, **caractérisé en ce que** ce segment présente un rapport dichroïque de 10 ou plus dans l'émission.

3. Article de sécurité selon l'une quelconque des revendications précédentes, **caractérisé en ce que** le segment présente une absorption de lumière polarisée linéairement.

4. Article de sécurité selon l'une quelconque des revendications 1 à 3, **caractérisé en ce que** l'élément de sécurité se présente sous une forme issue du groupe formé par les fibres, les filaments, les bâtonnets, les films, les feuilles, les couches, les bandes, les plaques, les disques, les confettis et/ou des combinaisons de ces formes.

5. Article de sécurité selon l'une quelconque des revendications 1 à 4, **caractérisé en ce que** ce dernier, à l'exception de l'élément de sécurité, se compose principalement de papier.

6. Article de sécurité selon l'une quelconque des revendications 1 à 4, **caractérisé en ce que** ce dernier, à l'exception de l'élément de sécurité, comprend un ou plusieurs polymères synthétiques.

7. Article de sécurité selon l'une quelconque des revendications 1 à 6, **caractérisé en ce que** l'élément de sécurité peut être excité, afin d'entraîner la luminescence, par une irradiation avec un rayonnement électromagnétique d'une longueur d'ondes comprise entre 200 nm et 400 nm.

8. Article de sécurité selon l'une quelconque des revendications 1 à 7, **caractérisé en ce que** l'élément de sécurité comprend au moins un polymère support et un colorant luminescent.

9. Article de sécurité selon l'une quelconque des revendications 1 à 8, **caractérisé en ce que** le colorant luminescent est un polymère au moins partiellement conjugué.

10. Article de sécurité selon l'une quelconque des revendications 1 à 9, **caractérisé en ce que** le colorant luminescent est un dérivé de poly(p-phénylène éthynylène).

11. Utilisation de l'article de sécurité selon les revendications 1 à 10 pour des objets dont la falsification doit être rendue difficile ou impossible.

12. Utilisation de l'article de sécurité selon les revendications 1 à 10 pour des objets dont l'authenticité et/ou la validité doit être **caractérisée.**

13. Utilisation de l'article de sécurité selon les revendications 1 à 10 pour des objets dont l'identification doit être rendue possible et/ou facilitée.

14. Utilisation de l'article de sécurité selon les revendications 1 à 10 pour un objet issu du groupe formé par les billets de banque, les chèques, les actions, les obligations, les cartes d'identité, les passeports, les permis de conduire, les billets d'entrée, les timbres, les cartes bancaires, les cartes de crédit.

15. Procédé de fabrication d'articles de sécurité selon les revendications 1 à 10, dans lequel on munit un objet d'un élément de sécurité, lequel présente au moins un segment photoluminescent avec une photoluminescence polarisée linéairement, **caractérisé en ce que** le segment présente un rapport dichroique de 5 ou plus dans l'émission.

16. Procédé de fabrication d'articles de sécurité selon la revendication 15, **caractérisé en ce que** le segment présente une absorption polarisée linéairement.
